# EUROPÄISCHE PATENTSCHRIFT

(11) **EP 0 002 466 B1**
(45) Veröffentlichungstag und Bekanntmachung des Hinweises auf die Patenterteilung: **17.06.1981**
(21) Anmeldenummer: 78101480.8
(22) Anmeldetag: 30.11.1978
(51) Int. Cl.: C06D 5/06, C06B 45/20

(54) **Verfahren zur Verbesserung der Druckabhängigkeit des Abbrandverhaltens von Festtreib- oder Rohrwaffentreibmitteln und deren Verwendung als Festtreibstoff- oder Rohrwaffentreibmittelkomponenten**
Process for improving the pressure dependence of the combustion of solid-grains or firearms propellants, and their application as components of solid-grains or firearms propellants
Procédé pour améliorer la dépendance vis à vis de la pression de la combustion de propergols en pain ou pour armes à feu et leur application comme composants de propergols en pain ou pour armes à feu

(30) Priorität: 09.12.1977 DE 2754855
(43) Veröffentlichungstag der Anmeldung: 27.06.1979
(73) Patentinhaber: FRAUNHOFER-GESELLSCHAFT ZUR FÖRDERUNG DER ANGEWANDTEN FORSCHUNG E.V., 80636 München (DE)
(72) Erfinder: Pfeil, Achim, Dr., D-7507 Pfinztal (DE); Engel, Walter, Dr., D-7507 Pfinztal (DE); Eisenreich, Norbert, Dipl.-Phys., D-7507 Pfinztal (DE); Bucerius, Klaus-Martin, Dr., D-7500 Karlsruhe 41 (DE)
(74) Vertreter: Kraus, Walter, Dr.

## Beschreibung

Gegenstand der Erfindung ist ein Verfahren gemäß dem Oberbegriff des Anspruchs 1, wobei Abbrandmodifikatoren wirkungsvoller eingesetzt werden sollen, als dem gegenwärtigen Stand der Technik entspricht, und die Verwendung dieser als abbrandgeschwindigkeitsregulierender Bestandteil von gaserzeugenden Systemen insbesondere für Festtreibstoffe (FTS) und pyrotechnische Sätze. Solche FTS-Komponenten können feste monomere oder polymere Nitro- oder Nitratverbindungen sein, wie z.B. Polyvinylnitrat oder vorzugsweise Nitrocellulose (NC).

NC ist ein Hauptbestandteil vieler Raketenfesttreibstoffe, Rohrwaffentreibmittel, Gasgenerator-Festtreibstoffe und pyrotechnischer Sätze. In doppelbasigen Festtreibstoffen (DB-FTS) sind Nitroglyzerin, Weichmacher und Stabilisatoren weitere Bestandteile. Dazu kommen bei Composit-Doublebase-Festtreibstoffen (CDB-FTS) noch Binderanteile wie z.B. Polyurethane oder Poybutadiene und anorganische bzw. organische Oxidatoren wie z.B. Ammoniumperchlorat bzw. Hexogen. In CDB-FTS ist NC häufig in Form von Fluidballs oder Basegrain Powder eingearbeitet. Gasgeneratoren, Rohrwaffentreibmittel und pyrotechnische Sätze haben oft analoge Zusammensetzungen.

Unter "fluid balls" versteht man kugelförmiges Granulat kleiner Korngröße und "base grain powder" ist ein zylinderförmiges Granulat.

Die Abbrandgeschwindigkeit solcher Systeme steigt mit zunehmendem Druck monoton an. Die Verringerung (Plateaueffekt) bzw. die Unterbrechung (Mesaeffekt) dieses monotonen Anstiegs ist aus innenballistischen und sicherheitstechnischen Gründen wünschenswert.

Plateau- bzw. Mesaeffekt kann durch die Verwendung von Abbrandmodifikatoren mit einem Gewichtsanteil bis zu etwa 5% erzielt werden. Bisher wird dies für DB-FTS und Systeme entsprechender Zusammensetzung zwar erreicht, indem die Komponenten einschließlich Abbrandmodifikatoren geknetet und nach den bekannten Verfahren zu Treibstoffen weiterverarbeitet werden; jedoch gelingt dies nur mit aufwendigen Verfahren, die aber die erforderliche Reproduzierbarkeit nicht gewährleisten können.

Aus der US-A 31 40 659 ist es zwar bekannt, das Halbfabrikat Treibstoffgranulat durch Eintauchplattierung mit einem zusammenhängen-. den Metallüberzug zu versehen. Dies soll jedoch das Produkt mechanisch verstärken und gegen Feuchtigkeit schützen, deshalb soll der Metallüberzug auch zusammenhängend sein. Aus der US-A 30 09 796 ist es andererseits bekannt, Metalle bzw. Metallverbindungen gleichmäßig in der Treibstoff-Matrix zu verteilen, um niedrige Druck- bzw. Temperaturexponenten zu erzielen.

Der Erfindung liegt die Aufgabe zugrunde, ein Verfahren zu finden, das eine noch wirkungsvollere Modifizierung von nitrocellulosehaltigen Festtreibstoffen und ähnlichen Systemen bei gleichzeitiger Erzielung der notwendigen Reproduzierbarkeit gewährleistet.

### Beschreibung des Verfahrens

Die Aufgabe, eine noch wirkungsvollere Modifizierung von nitrocellulosehaltigen Festtreibstoffen und ähnlichen Systemen bei gleichzeitiger Erzielung der erforderlichen Reproduzierbarkeit zu gewährleisten, wird erfindungsgemäß dadurch erreicht, daß das Treibmittel in einer Flüssigkeit homogen verteilt wird, dann die Metalle oder Metallverbindungen durch chemische oder physikalische Ausfällung auf der Nitrocellulose bzw. den anderen festen monomeren oder polymeren Nitro- oder Nitratverbindungen niedergeschlagen werden und danach die weitere Verarbeitung erfolgt. Der dadurch erzielte Fortschritt besteht darin, daß die Abbrandmodifikatoren nicht zufällig oder gleichmäßig wie nach der US-A 30 09 796 in der Treibstoffmatrix verteilt werden, sondern direkt zu den Komponenten in engen Kontakt gebracht werden, mit welchen zusammen sie den gewünschten Effekt hervorbringen. Im Gegensatz zu dem in US-A 3 140 659 beschriebenen Verfahren, liegt beim erfindungsgemäßen Verfahren das Treibmittel, auf dem die Metalle oder Metallverbindungen niedergeschlagen werden, nicht in Form eines Agglomerats vor. Zur Niederschlagserzeugung kommen grundsätzlich verschiedene chemische Verbindungen, welche das abbrandmodifizierende Metall enthalten, in Frage. Hat man die Wahl, ist die chemische Verbindung, welche das kleinere Löslichkeitsprodukt aufweist, im allgemeinen zu bevorzugen, weil dadurch erfahrungsgemäß die Feinteiligkeit des Niederschlags erhöht werden kann; wie dies z.B. bei der Fällung von Barium als Bariumsulfat allgemein bekannt ist, obgleich sie da für analytische Zwecke unerwünscht ist. Erfindungsgemäß können auch abbrandregelnde Metalle auf die polymeren, stickstoffhaltigen Komponenten niedergeschlagen werden. Aus kolloidalen Lösungen von abbrandregelnden Metallen, wie z.B. Kupfer oder Zinn, lassen sich die entsprechenden Metalle elementar auf den Nitro- bzw. Nitratkomponenten nach dem beanspruchten Verfahren feinteilig niederschlagen.

Eine weitere Möglichkeit, die Feinteiligkeit der Abbrandmodifikatoren zu erhöhen, besteht darin, daß man Verbindungen des abbrandmodifizierenden Metalls auswählt, deren Eigenart es ist, besonders voluminöse Niederschläge zu bilden. Diese voluminösen Niederschläge eignen sich dank ihres großen Volumens sehr gut für eine gleichmäßige und feine Verteilung auf der Faser.

Sodann wird diese Verbindung unter Ausnutzung des kleinen Löslichkeitsprodukts aus einer Lösung auf der zu modifizierenden Treibstoffkomponente in statu nascendi unter geeigneten Fällungsbedingungen möglichst feinteilig niedergeschlagen.

Eine andere Variante des Verfahrens, die Abbrandmodifikatoren in möglichst feinteiliger Form auf NC bzw. anderen FTS-Komponenten zu verteilen, besteht in der Möglichkeit der physikalischen Ausfällung. Dies ist die Methode der Wahl im Falle von Abbrandmodifikatorverbindungen, welche in Wasser oder anderen üblichen Lösungsmitteln gut löslich sind. In diesem Fall wird die FTS-Komponente, auf der die Abbrandmodifikatorverbindungen niedergeschlagen werden soll, in ungelöstem Zustand in Wasser oder einem anderen Medium mit niedriger Verdampfungswärme durch kräftige Rührung fein verteilt und die Abbrandmodifikatorverbindung darin gelöst. Der feinteilige Niederschlag des Abbrandmodifikators auf der FTS-Komponente wird sodann dadurch erreicht, daß das Lösungsmittel zur Verdampfung oder Verdunstung, gegebenenfalls unter Vakuum, gebracht wird.

Eine weitere Verfahrensvariante wäre die Erzielung eines feinteiligen Niederschlags der Abbrandmodifikatoren durch Ausfällung aus kolloidalen Lösungen oder Emulsionen der Modifikatoren. Als andere monomere oder polymere Nitro- oder Nitratverbindungen können erfindungsgemäß Hexogen, Octogen, Polynitroäthylen, Polyvinylnitrat usw. verwendet werden. Ob ein und derselbe Stoff Treibstoff-oder Sprengstoffeigenschaft aufweist, ist in erster Linie von der Art der Zündung abhängig. Als bekanntestes Beispiel sei in diesem Zusammenhang ein Nitroglycerin- Nitrocellulose-Gemisch erwähnt, das, angezündet, sich wie ein Doublebase-Festtreibstoff oder, mit einer Sprengkapsel gezündet, wie Sprenggelatine verhält. Nitropenta wäre ein weiteres Beispiel.

### Beispiel 1

1 200 g NC, gleichviel welchen N-Gehaltes, jedoch mit möglichst großer spezifischer Oberfläche werden durch kräftige Rührung in 35 1 Wasser gleichmäßig verteilt, 100 bis 1 000 g Kupferacetat-Hydrat darin aufgelöst, so daß durch langsame Zugabe von 1-normaler Natronlauge bei gleichzeitiger Rührung soviel Kupferhydroxid feinteilig allmählich auf der NC-Faser niedergeschlagen wird, daß nach Trocknung der erwünschte Kupfergehalt von 1 bis 5% erreicht wird. Hierbei ist es von besonderer Wichtigkeit, daß kein Uberschuß an Natronlauge angewandt und die so behandelte NC gut ausgewaschen wird, da überschüssige Natronlauge zur Bildung löslicher Cuprate führen könnte.

### Beispiel 2

Wie Beispiel 1, jedoch unter Verwendung von 390 g Blei (11)-acetate-3-hydrat.

### Beispiel 3

Wie Beispiel 1, nur daß der Modifikator in Form von Kupfer (I)- und Kupfer (II)-Sulfid durch Einleiten von Schwefelwasserstoff aus neutraler wässriger Lösung von 240 g Kupfer (II)-acetat-hydrat kolloidal ausgefällt wird. Durch Kochen werden die kolloidal gelösten Kupfersulfide in feinstmöglicher Form auf der NC niedergeschlagen.

### Beispiel 4

Wie Beispiel 3, jedoch unter Verwendung von 450 g Blei (11)-acetat-3-hydrat.

### Beispiel 5

Wie Beispiel 1, nur daß die Niederschlagsbildung von fein verteilten basischen Kupferacetaten auf NC durch Verdampfen des Lösungsmittels Wasser unter Vakuum bei Temperaturren bis zu 50°C aus einere Lösung von 55 g Kupfer (11)-acetat-hydrat in 6 1 destilliertem Wasser, mit der die 1 200 g Nitrocellulose gleichmäßig durchfeuchtet worden waren, erreicht wird.

DB-FTS, die mit erfindungsgemäß behandelter NC hergestellt wurden, zeigten eindeutig den beabsichtigten Effekt einer modifizierten Abhängigkeit der Abbrandgeschwindigkeit von Druck in einem Ausmaß, wie sie bei herkömmlichem Zusatz feingemahlener Modifikatorsalze nicht erreichbar war. Darüberhinaus konnte ein signifikanter Anstieg der Explosionswärme gegenüber DB-FTS verzeichnet werden, in welche feingemahlene Modifikatorsalze gleichen Prozentsatzes in konvertioneller Weise durch Kneten und Walzen eingearbeitet wurde. Weitere Eigenschaften, wie chemische Stabilität und mechanische Festigkeit, bewegten sich in einem für DB-FTS üblichen Rahmen.

## Patentansprüche

1. Verfahren zur Verbesserung der Druck-. abhängigkeit des Abbrandverhaltens von Festtreib- oder Rohrwaffentreibmittel, die Nitrocellulose bzw. andere feste monomere oder polymere Nitro- oder Nitratverbindungen sowie Stabilisatoren und andere Zusätze sowie Metalle bzw. Metallverbindungen als abbrandbeeinflussende Komponenten enthalten, dadurch gekannzeichnet, daß das Treibmittel in einer Flüssigkeit homogen verteilt wird, dann die Metalle oder Metallverbindungen durch chemische oder physikalische Ausfällung auf der Nitrocellulose bzw. den anderen festen monomeren oder polymeren Nitro- oder Nitratverbindungen niedergeschlagen werden, und danach die weitere Verarbeitung erfolgt.

2. Verwendung der nach dem Verfahren von Anspruch 1 gewonnenen Festtreibstoff- oder Rohrwaffentreibmittel- Komponenten zur Herstellung von kugelförmigem 1- oder mehrbasigen NC-Granulat kleiner Korngröße (fluid balls) oder von 1- oder mehrbsigen NC-Granulat (base grain powder).

3. Verwendung der nach dem Verfahren von Anspruch 1 gewonnenen Festtreibstoff- oder Rohrwaffentreibmittel-Komponenten in Raketen, Festtreibstoffen, Rohrwaffentreibmitteln, Gasgenerator-Festtreibstoff- oder pyrotechnischen Sätzen.

## Claims

1. Method for improving the pressure dependence of the burn-off behaviour of solid fuels or barrel weapon propellants which contain nitrocellulose and other monomeric or polymeric nitro or nitrate compounds, resp., as well as stabilizers and other additives as well as metals or metal compounds as burn-off influencing components, characterized in that the propellant is homogeneously distributed in a liquid and that then the metals or metal compounds are precipitated by chemical or physical precipitation on the nitrocellulose and the other solid monomeric or polymeric nitro or nitrate compounds, resp., and that thereafter the normal processing is carried out.

2. Use of the solid fuel or barrel weapon propellant components obtained with the method of claim 1 for manufacturing spherical one- or multi-base NC granulate of small grain size (fluid balls) or of one- or multi-base NC granulate (base grain powder).

3. Use of the solid fuel or barrel weapon propellant components obtained with the method of claim 1 in rockets, solid fuels, barrel weapon propellants, gas generator solid fuel or pyrotechnical sets.

## Revendications

1. Procédé pour l'amélioration de la dépendance par rapport à la pression du comportement à la combustion des carburants solides ou des carburants pour armes tubulaires, qui contiennent de la nitrocellulose ou d'autres composés solides, monomères ou polymères, comportant des groupes nitro- ou nitrates, ainsi que des stabilisants et d'autres additifs, ainsi que des métaux ou des composés métalliques en tant que constituants exerçant une influence sur la combustion, lequel procédé est caractérisé en ce que le carburant est réparti d'une manière homogène dans un liquide, puis en ce que les métaux ou les composés métalliques sont déposés par précipitation chimique ou physique sur la nitrocellulose ou les autres composés solides, monomères ou polymères, et comportant des groupes nitroou nitrates, et en ce que le traitement ultérieur est ensuite poursuivi.

2. Utilisation des constituants des carburants solides ou des carburants pour armes tubulaires produits par le procédé suivant la Revendication 1, pour la fabrication d'un granulat de nitrocellulose comportant une structure unique ou une double structure, de forme sphérique et présentant une faible granulométrie (billes fluides) ou se présentant sous la forme d'une poudre à base de grains.

3. Utilisation des constituants de carburants solides ou de carburants pour armes tubulaires, obtenus par le procédé suivant la Revendication 1, dans des fusées, des carburants solides, des carburants pour armes tubulaires, des carburants générateurs de gaz ou des compositions pyrotechniques.
